# EUROPÄISCHE PATENTSCHRIFT

(11) **EP 0 499 099 B1**
(45) Veröffentlichungstag und Bekanntmachung des Hinweises auf die Patenterteilung: **07.12.1994**
(21) Anmeldenummer: 92101577.2
(22) Anmeldetag: 31.01.1992
(51) Int. Cl.: B41M 5/00

(54) **Akzeptorelement für Thermosublimationsdruckverfahren**
Receiving element for a thermosublimation process
Elément récepteur pour procédé d'impression par thermosublimation

(30) Priorität: 13.02.1991 DE 4104294
(43) Veröffentlichungstag der Anmeldung: 19.08.1992
(73) Patentinhaber: Agfa-Gevaert AG, 51373 Leverkusen (DE)
(72) Erfinder: Bloodworth, Robert, Dr., W-5000 Köln 80 (DE); Podszun, Wolfgang, Dr., W-5000 Köln 80 (DE); Alberts, Heinrich, Dr., W-5068 Odenthal (DE); Uytterhoeven, Hermann, Dr., B-2820 Bonheiden (BE)

(56) Entgegenhaltungen:
- EP-A- 0 368 320

## Beschreibung

Die vorliegende Erfindung betrifft ein Farbakzeptorelement für den Thermosublimationsdruck.

Um von video- oder computergespeicherten Bildern Ausdrucke zu machen, existieren eine Reihe von Methoden, von denen sich der Thermosublimationsdruck aufgrund seiner Vorteile gegenüber anderen Verfahren bei bestimmten Anforderungen als überlegen erwiesen hat. Diese Aufzeichnungsmethode beruht auf der thermisch induzierten Übertragung eines Farbstoffes von einem blatt- oder bandförmigen Farbdonormaterial auf eine Farbakzeptorschicht und ist z.B. in "High Quality Image Recording by Sublimation Transfer Recording Material", Electronic Photography Association Documents, 27 (2), 1988 und der dort zitierten Literatur ausführlich beschrieben. Ein besonderer Vorteil dieser Methode ist die Möglichkeit der Feinabstufung der Farbintensität.

Farbakzeptorelemente für den Thermosublimationsdruck umfassen gewöhnlich eine Unterlage, z.B. Papier oder transparente Folien, die mit der eigentlichen Farbakzeptorschicht beschichtet ist. Eine Haftschicht kann zwischen Unterlage und Akzeptorschicht angebracht sein.

Als Material für die Farbakzeptorschicht können Polymere aus unterschiedlichen Substanzklassen eingesetzt werden.

So sind in EP-A-0 234 563 folgende Beispiele von geeigneten Materialien für die Akzeptorschicht genannt:
1. Synthetische Harze mit Esterbindungen, wie Polyester, Polyacrylate, Polyvinylacetat, Styrol-Acrylat-Harze und Vinyltoluol-Acrylat-Harze
2. Polyurethane
3. Polyamide
4. Harzstoff-Harze
5. Synthetische Harze mit anderen hochpolaren Bindungen, wie Polycaprolactam, Polyvinylchlorid, Vinylchlorid-Vinylacetat-Copolymere und Polyacrylnitril.

In US-A-4 705 522 werden Polycarbonat, Polyurethan, Polyester, Polyvinylchlorid, Poly(Styrol-co-Acrylnitril), Polycaprolacton und deren Mischungen für die Farbakzeptorschicht angegeben.

In den europäischen Patentanmeldungen EP-A-O 261 505, EP-A-O 275 319, EP-A-O 289 161 und EP-A-O 368 318 werden Farbakzeptorschichten aus Copolyestern ausführlich beschrieben. Ferner werden in EP-A-0 368 320 Akzeptorschichten auf Basis von Pfropfcopolymerisaten, die Polysiloxansegmente, Fluorkohlenstoffsegmente oder langkettige Alkylsegmente enthalten, offenbart.

Die zur Zeit verfügbaren Farbakzeptorschichten erfüllen die Anforderungen nach großer Farbdichte, hoher Bildstabilität und guter Auflösung noch nicht in ausreichendem Maße. Dabei ist es besonders schwierig, große Farbdichte und ausreichende Bildstabilität bei minimaler Lateraldiffusion zu erreichen.

Eine weitere Schwierigkeit besteht in der Klebeneigung der bekannten Empfangsmaterialien gegenüber dem Farbdonormaterial.

Der Erfindung liegt die Aufgabe zugrunde, ein Farbakzeptorelement für das Thermosublimationsdruckverfahren bereit zu stellen, das die vorstehend beschriebenen Nachteile nicht aufweist. Die Aufgabe wird durch die Verwendung eines speziellen Pfropfpolymers im Akzeptorelement gelöst.

Gegenstand der Erfindung ist ein Farbakzeptormaterial für das Thermosublimationsdruckverfahren mit einem Träger und einer Farbakzeptorschicht, das dadurch gekennzeichnet ist, daß die Farbakzeptorschicht ein Pfropfpolymerisat aus einem ungesättigten Copolyester als Pfropfgrundlage und einem Vinylcopolymerisat als Pfropfauflage enthält.

Vorzugsweise enthält die Pfropfauflage polymerisierte Einheiten von Vinylaromaten und/oder (Meth)acrylsäureestern mit 1-3 C-Atomen im Alkoholrest.

Besonders bevorzugt besteht die Pfropfauflage aus einem Vinylcopolymerisat aus
a) 10 - 80 Gew.-% Vinylaromat und/oder (Meth)acrylsäureester mit 1-3 C-Atomen im Alkoholrest
   und
b) 20 - 90 Gew.-% weiteren Vinylmonomeren.

In einer ganz besonders bevorzugten Ausführungsform besteht die Komponente b der Pfropfauflage aus:
b1) 10 - 70 Gew.-% (Meth)acrylsäureester mit 4-18 C-Atomen im Alkoholrest
b2) 5 - 40 Gew.-% (Meth)acrylnitril
b3) 0 - 30 Gew.-% weiteren Vinylmonomeren.

Das Gewichtsverhältnis von Pfropfgrundlage zu Pfropfauflage beträgt im allgemeinen 10:1 bis 1:5, vorzugsweise 5:1 bis 1:3.

Der ungesättigte Copolyester der Pfropfgrundlage besteht aus kondensierten Resten von Diolen, Dicarbonsäuren und gegebenenfalls zusätzlich Hydroxycarbonsäuren mit der Maßgabe, daß 0,2 bis 30 mol-% der kondensierten Reste polymerisierbare Doppelbindungen enthalten.

Es können sowohl aliphatische als auch aromatische Diole verwendet werden. Beispiele für aliphatische Diole sind:
Ethylenglykol, Diethylenglykol, Triethylenglykol, Tetraethylenglykol, 1,2-Propandiol, 1,3-Propandiol, 1,4-Butandiol, Neopentylglykol, 1,2-Hexandiol, 1,6-Hexandiol, 1,4-Cyclohexandiol, Cyclohexandimethanol-(1,4), 2,2'-Bis-(4-hydroxy-cyclohexyl)-propan. Gut geeignet sind auch Diole mit langen Alkylketten, wie 1,8-Octandiol, 1,2-Octandiol, 1,2-Decandiol, 1,2-Dodecandiol, 1,12-Dodecandiol, 1,16-Hexadecandiol, 1,20-Eicosandiol, Glycerinmonostearat, Glycerinmonolaurat und Pentaerythritol-distearat.

Als aromatische Diole seien beispielhaft genannt: Bisphenol-A, ethoxyliertes Bisphenol-A, propoxyliertes Bisphenol-A und p-Xylylenglykol.

Geeignete Diole mit polymerisierbaren Doppelbindungen sind z.B. 2,3-Dihydroxypropylacrylat, 2,3-Dihydroxypropylmethacrylat, Pentaerythritoldiacrylat, 9-Octadecen-1,12-diol und Glycerin-monoleat.

Die Dicarbonsäuren können aliphatisch oder aromatisch sein. Geeignete aromatische Dicarbonsäuren sind z.B. Phthalsäure, Terephthalsäure, Isophthalsäure, Sulfoisophthalsäure, Naphthalin-dicarbonsäuren und 2,2-Bis-(p-Carboxyphenyl)-propan.

Als Beispiele für aliphatische Dicarbonsäuren seien die folgenden genannt: Malonsäure, Bernsteinsäure, Glutarsäure, Adipinsäure, Sebazinsäure, Decandicarbonsäure, Dodecylmalonsäure, Octadecylmalonsäure, Dodecylbernsteinsäure, Tetradecylbernsteinsäure, Hexadecylbernsteinsäure und Octadecylbernsteinsäure. Gut geeignet sind ferner sogenannte Dimerfettsäuren, die sich von langkettigen ungesättigten Monocarbonsäuren ableiten, beispielsweise die unter den CAS Reg. Nos 68783-41-5 und 68956-10-5 registierten Produkte genannt.

Für die Erfindung geeignete Dicarbonsäuren mit polymerisierbaren Doppelbindungen sind beispielsweise Maleinsäure, Fumarsäure, Itaconsäure, Octenylbernsteinsäure, Isooctenylbernsteinsäure, Dodecenylbernsteinsäure und Docosenylbernsteinsäure. Maleinsäure ist bevorzugt.

Geeignete Hydroxycarbonsäuren sind beispielsweise 12-Hydroxystearinsäure, 12-Hydroxy-9-octadecensäure und Ricinolsäure.

Vorzugsweise enthalten 5-45 mol-% der kondensierten Reste eine oder mehrere aromatische Gruppen.

Die für die vorliegende Erfindung als Pfropfgrundlage eingesetzten Polyester können nach verschiedenen an sich bekannten Kondensationsverfahren synthetisiert werden. Gut geeignet ist die Polykondensation bei erhöher Temperatur in der Schmelze. Auch die Grenzflächenkondensation kann angewendet werden.

Als Ausgangsverbindungen werden gegebenenfalls nicht direkt die Diole und Dicarbonsäuren sondern entsprechende Derivate eingesetzt, beispielsweise Epoxide oder Acetate anstelle der Diole oder Ester anstelle der Dicarbonsäuren.

Es kann zweckmäßig sein, bei der Kondensationsreaktion Polymerisationsinhibitoren, wie 2,5-Ditertiärbutylphenol zuzusetzen, um eine Vernetzungsreaktion zu verhindern.

Die Molekulargewichte der Polyester liegen in der Regel im Bereich von 1000 bis 30.000.

Es kann eine hydrophilierende Gruppe, wie z.B. eine Carboxylat-, eine Sulfonat-, eine Alkoholat- oder eine Polyethylenoxid-Gruppe in den Polyester eingebaut werden, um diesen wasserdispergierbar zu machen. Dies kann beispielsweise durch Verwendung von Sulfoterephthalsäure, Sulfoisophthalsäure oder Sulfoorthophthalsäure geschehen.

Erfindungsgemäß geeignete Vinylaromaten (Komponente a) sind Styrol, α-Methylstyrol, p-Methylstyrol, m-Methylstyrol, p-tert.-Butylstyrol, p-Chlorstyrol, p-Chlormethylstyrol, Vinylnaphthalin und Vinylnapthalin. Bevorzugt ist Styrol.

Unter (Meth)acrylsäureester sollen Methacrylsäureester und Acrylsäureester verstanden werden. (Meth)acrylsäureester mit 1-3 C-Atomen im Alkoholteil sind Methylacrylat, Methylmethacrylat, Ethylacrylat, Ethylmethacrylat, Propylacrylat, Propylmethacrylat, Isopropylacrylat und Isopropylmethacrylat.

Die (Meth)acrylsäureester mit 4-18 C-Atomen (Komponente b1) leiten sich von gegebenenfalls substituierten, aliphatischen, cycloaliphatischen, aromatischen oder gemischt aromatisch aliphatischen Alkoholen ab. Die aliphatischen Reste können sowohl geradkettig als auch verzweigt sowie durch Sauerstoff unterbrochen sein.

Als geeignete (Meth)acrylsäureester seien beispielhaft genannt: n-Butylacrylat, n-Butylmethacrylat, iso-Butylacrylat, iso-Butylmethacrylat, n-Hexylacrylat, n-Hexylmethacrylat, Ethylhexylacrylat, Ethylhexylmethacrylat, n-Octylacrylat, n-Octylmethacrylat, Dedylacrylat, Decylmethacrylat, Stearylacrylat, Stearylmethacrylat, Cyclohexylactylat, Cyclohexylmethacrylat, 4-tert.-Butylcyclohexylmethacrylat, Benzylacrylat, Benzylmethacrylat, Phenylethylacrylat, Phenylethylmethacrylat, Phenylpropylacrylat, Phenylpropylmethacrylat, Phenyloctylacrylat, Phenylnonlyacrylat, Phenylnonylmethacrylat, 3-Methoxybutylmethacrylat, Butoxyethylacrylat, Furfurylmethacrylat und Tetrahydrofurfurylacrylat.

Es können natürlich auch Mischungen verschiedener Ester eingesetzt werden. Besonders gut geeignet sind Mischungen, die Ethylhexylacrylat, Decylmethacrylat, Dodecylmethacrylat oder Phenylethylacrylat enthalten.

Es können natürlich auch Mischungen verschiedener Ester eingesetzt werden. Besonders gut geeignet sind Mischungen, die Ethylhexylacrylat, Decylmethacrylat, Dodecylmethacrylat oder Phenylethylacrylat enthalten.

Mit der Bezeichnung (Meth)acrylnitril (Komponente b2) ist sowohl Methacrylnitril als auch Acrylnitril gemeint.

Als weitere Monomere (Komponente b3) eignen sich Vinylidenchlorid, Vinylchlorid, Vinylacetat, Vinylpropionat, Vinyllaurat und Vinyladipat. Für eine gute Disperierbarkeit in Wasser können hydrophile Monomere verwendet werden, beispielsweise seien genannt: Sulfoethylmethacrylat, Acrylamidomethylsulfonsäure, (Meth)acrylsäure, Hydroxyethyl(meth)acrylat und Ethylenoxid enthaltende Monomere wie Tetraethylenglykolmono(meth)acrylat.

Die Durchführung der Pfropfreaktion wird in der Literatur, beispielsweise in Houben-Weyl, Methoden der Organischen Chemie, Band E20/Teil 1, S. 626 ff ausführlich beschrieben. Die Initiierung erfolgt mit Radikalbildnern, vorzugsweise Peroxiden.

Die Reaktion kann in homogener Phase als Masse bzw. Lösungspolymerisation oder in heterogener hase als Emulsionspolymerisation durchgeführt werden, Ein Emulsionspolymerisationsverfahren mit Natriumalkylsulfonat als Emulgator und Kaliumperoxidisulfat als Initiator ist zur Herstellung der erfindungsgemäßen Pfropfpolymerisate besonders gut geeignet.

Als Trägermaterial für die erfindungsgemäße Akzeptorschicht eignen sich sowohl Papiere, insbesondere auch synthetische Papiere und polymerbeschichtete Papiere, als auch Folien auf Basis von z.B. Polyester, Polyamid, Polyvinylchlorid oder Polycarbonat.

Selbstverständlich kann das Empfangselement neben den erfindungsgemäßen Akzeptorschicht weitere für diesen Einsatzzweck bekannte Schichten enthalten. So kann es günstig sein über der Akzeptorschicht eine Antihaftschicht aufzutragen. Als Antihaftschicht sind z.B. niedrig- und hochmolekulare Polysiloxane sowie Polysiloxan-Polyether-Blockcopolymere gut geeignet. Um die Haftung der Akzeptorschicht am Trägermaterial zu verbessern, kann eine Zwischenschicht beispielsweise aus Gelatine angebracht werden.

Die Verarbeitung der Pfropfpolymerisate kann aus Lösung oder vorzugsweise wäßriger Dispersion erfolgen. Geeignete Lösungsmittel sind beispielsweise Aceton, Methylethylketon, Tetrahydrofuran, Dioxan, Ethylacetat, Dichlormethan und Dimethylformamid. Die Lösung oder Dispersion kann durch Gießen oder Rakeln auf den Träger aufgebracht werden.

Das erfindungsgemäße Farbakzeptormaterial kann mit den auf dem Thermosublimationsgebiet übliche Farbdonorelementen kombiniert werden. Es besteht keine Neigung zur Verklebung von Donor- und Akzeptormaterial. Die erhaltenen Farbbilder zeichnen sich durch hohe Auflösung, hohe Farbsättigung, hohe Brillanz und gute Langzeitstabilität aus.

### Beispiel 1

### Herstellung eines ungesättigten Polyesters

Eine Mischung aus 0,400 mol Terephthalsäuredimethylester, 0,400 mol Isophthalsäuredimethylester, 0,150 mol 5-Sulfoisophthalsäuredimethylester-Natriumsalz, 0,05 mol Maleinsäure und 1 mol 1,10-Decandiol wurden gemeinsam mit 0,0002 mol Zinkacetat und 0,0001 mol Antimon-III-oxid aufgeschmolzen und in einem Reaktor unter Stickstoff-Atmosphäre bei 200°C gerührt.

Die Veresterung startete schnell und Methanol wurde zunächst unter Normaldruck abdestilliert. Anschließend wurde das Reaktionsprodukt unter reduziertem Druck bei 200°C bis 250°C solange weiter kondensiert bis der erwartete Polymerisationsgrad erreicht wurde (ca. 60 bis 120 min). Die Ausbeute betrug 100 %.

### Beispiel 2 - 9

Entsprechend der in Beispiel 1 angegebenen Arbeitsweise wurden weitere ungesättigte Polyester synthetisiert. Die den verwendeten Ausgangskomponenten zugrundeliegenden Bausteine sind in Tabelle 1 aufgelistet.

Die Zahlenwerte in der Tabelle geben den Anteil der Diol- oder Dicarbonsäurereste in mol-%, bezogen auf auf den gesamten Diol- bzw. Dicarbonsäuregehalt an.

| Bedeutung der Abkürzungen: | | | |
|---|---|---|---|
| TPA | Terephthalsäure | EG | Ethylenglycol |
| IPA | Isophthalsäure | DD | 1,10-Docandiol |
| SIPA | 5-Sulfoisophthalsäure-Na-Salz | HDD | 1,2-Hexadecandiol |
| MAL | Maleinsäure | GMO | Glycerinmonooleat |
| ITAC | Itaconsäure | DIA | Dianol 22 (Akzo), ethoxyliertes Bisphenol-A |
| OSUC | Octenylbernsteinsäure | | |
| ODSUC | Octadecenylbernsteinsäure | | |
| DOLSUC | Docosenylbernsteinsäure | | |

### Beispiel 10 - 30

### Herstellung von Pfropfpolymerisaten

3 g der ungesättigten Polyester aus den Beispielen 1 - 9 werden bei Raumtemperatur in 30 g destilliertem Wasser dispergiert. Die Dispersion wird mit Stickstoff gespült und auf 70°C aufgeheizt. Anschließend werden 10 % des Zulaufs 1 und 0,05 g Kaliumperoxydisulfat zugesetzt. Die Temperatur wird auf 75°C erhöht und der Rest von Zulauf 1, sowie Zulauf 2 innerhalb von 4 Stunden gleichmäßig zudosiert. Nach beendeter Zugabe werden weitere 0,02 g Kaliumperoxydisulfat zugegeben und 4 Stunden bei 75°C nachgerührt:

**Tabelle 2**

| Beispiel | Polyester | Zulauf 1 Zusammensetzung in % | Zulauf 1 [g] | Zulauf 2 [g] |
|---|---|---|---|---|
| 10 | Beispiel 1 | 50 S, 25 AN, 25 EHA | 6 | 15 |
| 11 | Beispiel 2 | 50 S, 25 AN, 25 EHA | 9 | 15 |
| 12 | Beispiel 1 | 47 S, 23 AN, 30 DMA | 3 | 10 |
| 13 | Beispiel 1 | 47 S, 23 AN, 30 DMA | 1,3 | 10 |
| 14 | Beispiel 1 | 50 S, 25 AN, 25 DMA | 3 | 10 |
| 15 | Beispiel 2 | 50 S, 25 AN, 25 EHA | 6 | 15 |
| 16 | Beispiel 3 | 50 S, 25 AN, 25 EHA | 6 | 15 |
| 17 | Beispiel 4 | 50 S, 25 AN, 25 EHA | 6 | 15 |
| 18 | Beispiel 4 | 50 S, 25 AN, 25 EHA | 9 | 15 |
| 19 | Beispiel 4 | 56 S, 19 AN, 25 EHA | 3 | 10 |
| 20 | Beispiel 4 | 56 S, 19 AN, 25 EHA | 6 | 15 |
| 21 | Beispiel 4 | 56 S, 19 AN, 25 EHA | 9 | 15 |
| 22 | Beispiel 4 | 47 S, 23 AN, 30 EHA | 9 | 15 |
| 23 | Beispiel 5 | 50 S, 25 AN, 25 EHA | 6 | 15 |
| 24 | Beispiel 5 | 50 S, 25 AN, 25 EHA | 9 | 15 |
| 25 | Beispiel 5 | 43 S, 27 AN, 30 EHA | 3 | 10 |
| 26 | Beispiel 5 | 43 S, 27 AN, 30 EHA | 1,7 | 10 |
| 27 | Beispiel 6 | 50 S, 25 MAN,25 EHA | 6 | 10 |
| 28 | Beispiel 7 | 50 S, 25 AN, 25 EHA | 6 | 10 |
| 29 | Beispiel 8 | 50 MMA,25 AN,25 EHA | 6 | 10 |
| 30 | Beispiel 9 | 50 S, 25 AN, 5 EHA 10 VDC | 6 | 10 |
| Zulauf 2: 2 %ige wäßrige Lösung von Octadecylsulfonsäure-Na-Salz S: Styrol, EHA: Ethylhexylacrylat, AN: Acrylnitril, DMA: Decylmethacrylat, MAN: Methacrylnitril, MMA: Methylmethacrylat, VDC: Vinylidenchlorid | | | | |

### Beispiel 31 - 52

### Herstellung und Prüfung von Akzeptorelementen

Die in den Beispielen 10-30 erhaltenen Pfropfpolymerisatdispersionen wurden mit entionisiertem Wasser auf einem Feststoffgehalt von 10 % eingestellt und direkt zur Herstellung von Farbempfangsschichten verwendet.

Die 10 %igen Pfropfpolymerisatdispersionen wurden mit Hilfe einer Rakel in einer Naßfilmdicke von 50 µm auf gelatinebeschichtetes Polyethylenpapier gegossen. Die Beschichtungen wurden bei Raumtemperatur getrocknet und anschließend 15 min bei 90°C getempert. Die Trockenschichtdicken betrugen ca. 4,5 µm.

Auf die erhaltenen Empfangselemente wurden mit einem Mitsubishi CP-100 E Videoprinter unter Verwendung der Mitsubishi Farbstoff-Kassette CK-100 S Test-Bilder erzeugt. Die Farbintensität wurden durch Mikrodensitometrie bestimmt. Die angegebenen Zahlenwerte sind die auf einer schwarzen Flache des Testbildes ohne Filter gemessenen Schwarz-Weiß-Dichten.

Die Bildschärfe wurde unmittelbar nach dem Druckvorgang, nach dreitägiger Lagerung bei Raumtemperatur sowie nach dreitägiger Lagerung bei 57°C und 35 % relativer Luftfeuchte optisch beurteilt.

| Lfd. Nr. | Pfropfpol. Beispiel | Klebrigkeit | Schärfe nach Druck | Schärfe nach Lagerung | Dichte |
|---|---|---|---|---|---|
| 31 | 10 | 0 | ++ | ++ | 2,11 |
| 32 | 11 | 1 | ++ | ++ | 2,02 |
| 33 | 12 | 0 | ++ | ++ | 2,19 |
| 34 | 13 | 0 | ++ | ++ | 2,28 |
| 35 | 14 | 0 | ++ | ++ | 2,31 |
| 36 | 15 | 0 | ++ | + | 1,96 |
| 37 | 16 | 0 | ++ | + | 1,84 |
| 38 | 17 | 1 | ++ | ++ | 1,74 |
| 39 | 18 | 1 | ++ | ++ | 1,76 |
| 40 | 19 | 1 | ++ | ++ | 1,83 |
| 41 | 20 | 1 | ++ | ++ | 1,76 |
| 42 | 21 | 1 | ++ | ++ | 1,73 |
| 43 | 22 | 1 | ++ | ++ | 1,75 |
| 44 | 23 | 0 | ++ | ++ | 1,86 |
| 45 | 24 | 1 | ++ | ++ | 1,80 |
| 46 | 25 | 1 | ++ | ++ | 1,83 |
| 47 | 26 | 1 | ++ | ++ | 1,93 |
| 48 | 27 | 0 | ++ | ++ | 1,90 |
| 49 | 28 | 1 | ++ | ++ | 1,92 |
| 50 | 29 | 1 | ++ | ++ | 1,82 |
| 51 | 30 | 0 | ++ | ++ | 1,95 |
| 52 | 1 | 3 | nicht auswertbar | | |
| (Vergleichsversuch ohne Pfropfung) ++ sehr gut + gut 0 keine Klebrigkeit 1 äußerst geringe Klebrigkeit 2 geringe Klebrigkeit 3 starke Klebrigkeit (Donor- und Akzeptormaterial sind nach dem Druck ganz oder teilweise miteinander verklebt) | | | | | |

## Patentansprüche

1. Farbakzeptormaterial für das Thermosublimationsdruckverfahren mit einem Träger und einer Farbakzeptorschicht, dadurch gekennzeichnet, daß die Farbakzeptorschicht ein Pfropfpolymerisat aus einem ungesättigten Copolyester als Pfropfgrundlage und ein Vinylcopolymerisat als Pfropfauflage enthält.

2. Farbakzeptormaterial nach Anspruch 1, dadurch gekennzeichnet, daß der ungesättigte Polyester aus kondensierten Resten von Diolen, Dicarbonsäuren und gegebenenfalls Hydroxycarbonsäuren aufgebaut ist, wobei 0,2 bis 30 mol-% der kondensierten Reste polymerisierbare Doppelbindungen enthalten.

3. Farbakzeptormaterial nach Anspruch 2, dadurch gekennzeichnet, daß 5 bis 45 mol-% der kondensierten Reste eine oder mehrere aromatische Gruppen aufweisen.

4. Farbakzeptormaterial nach Anspruch 1, dadurch gekennzeichnet, daß das Vinylcopolymerisat aus
a) 10-80 Gew.-% Vinylaromat und/oder (Meth)acrylsäureester mit 1-3 C-Atomen im Alkoholrest
und
b) 20-90 Gew.-% weiteren Vinylmonomeren
aufgebaut ist.

5. Farbakzeptormaterial nach Anspruch 4, dadurch gekennzeichnet, daß das Vinylcopolymerisat aus
a) 10 - 80 Gew.-% Vinylaromat und/oder (Meth)acrylsäureester mit 1-3 C-Atomen im Alkoholrest
b1) 10 - 70 Gew.-% (Meth)acrylsäureester mit 4-18 C-Atomen im Alkoholrest
b2) 5 - 40 Gew.-% (Meth)acrylnitril
und
b3) 0 - 30 Gew.% weiteren Vinylmonomeren
aufgebaut ist.

6. Farbakzeptormaterial nach Anspruch 5, dadurch gekennzeichnet, daß die Komponente b3 hydrophile Monomere umfaßt.

## Claims

1. A dye acceptor material for thermosublimation printing comprising a support and a dye acceptor layer, characterized in that the dye acceptor layer is a graft polymer of an unsaturated copolyester as the graft base and a vinyl copolymer as the graft shell.

2. A dye acceptor material as claimed in claim 1, characterized in that the unsaturated polyester is made up of condensed residues of diols, dicarboxylic acids and optionally hydroxycarboxylic acids, 0.2 to 30 mol-% of the condensed residues containing polymerizable double bonds.

3. A dye acceptor material as claimed in claim 2, characterized in that 5 to 45 mol-% of the condensed residues contain one or more aromatic groups.

4. A dye acceptor material as claimed in claim 1, characterized in that the vinyl copolymer is synthesized from
a) 10 to 80% by weight of aromatic vinyl compound and/or (meth)acrylates containing 1 to 3 carbon atoms in the alcohol radical and
b) 20 to 90% by weight of other vinyl monomers.

5. A dye acceptor material as claimed in claim 4, characterized in that the vinyl copolymer is synthesized from
a) 10 to 80% by weight of aromatic vinyl compound and/or (meth)acrylates containing 1 to 3 carbon atoms in the alcohol radical
b1) 10 to 70% by weight of (meth)acrylates containing 4 to 18 carbon atoms in the alcohol radical
b2) 5 to 40% by weight of (meth)acrylonitrile and
b3) 0 to 30% by weight of other vinyl monomers.

6. A dye acceptor material as claimed in claim 5, characterized in that component b3) comprises hydrophilic monomers.

## Revendications

1. Matériau récepteur de couleur pour le procédé de tirage par thermo-sublimation comportant un support et une couche réceptrice de couleur, caractérisé en ce que la couche acceptrice de couleur contient un polymère greffé d'un copolyester insaturé comme base de greffage et d'un copolymère vinylique comme couche greffée.

2. Matériau récepteur de couleur selon la revendication 1, caractérisé en ce que le polyester insaturé est constitué par des restes de diols, d'acides dicarboxyliques et éventuellement d'acides hydroxycarboxyliques, 0,2 à 30 mol % des restes condensés contenant des doubles liaisons polymérisables.

3. Matériau récepteur de couleur selon la revendication 2, caractérisé en ce que 5 à 45 mol % des restes condensés présentent un ou plusieurs groupes aromatiques.

4. Matériau récepteur de couleur selon la revendication 1, caractérisé en ce que le copolymère vinylique est constitué par
a) 10-80 % en poids d'hydrocarbure aromatique et/ou d'ester (méth)acrylique d'alcool en C₁-C₃,
et
b) 20-90 % en poids d'autres monomères vinyliques.

5. Matériau récepteur de couleur selon la revendication 4, caractérisé en ce que le copolymère vinylique est constitué par
a) 10-80 % en poids d'hydrocarbure vinylaromatique et/ou d'ester (méth)acrylique d'alcool en C₁ -C₃,
et
b1) 10-70 % en poids d'ester (méth)acrylique d'alcool en C₄-C₁₈,
b2) 5-40 % en poids de (méth) d'acrylonitrile
et
b3) 0-30 % en poids d'autres monomères vinyliques.

6. Matériau accepteur de couleur selon la revendication 5, caractérisé en ce que le composant b3 comprend des monomères hydrophiles.
